# FASCICULE DE BREVET EUROPEEN

(11) **EP 1 576 209 B1**
(45) Date de publication et mention de la délivrance du brevet: **29.05.2013**
(21) Numéro de dépôt: 03796179.4
(22) Date de dépôt: 05.12.2003
(51) Int. Cl.: C25D 21/18, C25D 9/08, H01L 21/368

(54) **PROCEDE DE REGENERATION D'UN BAIN D'ELECTROLYSE POUR LA FABRICATION D'UN COMPOSE I-III-VI sb 2 /sb EN COUCHES MINC ES**
VERFAHREN ZUR REGENERATION EINES ELEKTROLYSEBADES ZUR HERSTELLUNG EINER I-III-VI2 VERBINDUNG ALS DÜNNSCHICHT
METHOD FOR REGENERATION OF AN ELECTROLYSIS BATH FOR THE PRODUCTION OF A COMPOUND I-III-VI SB 2 /SB IN THIN LAYERS

(30) Priorité: 26.12.2002 FR 0216712
(43) Date de publication de la demande: 21.09.2005
(73) Titulaire: Electricité de France, Société Anonyme, 75008 Paris (FR); Centre National de la Recherche Scientifique - CNRS, 75794 Paris Cedex 16 (FR)
(72) Inventeur: TAUNIER, Stéphane, F-75012 Paris (FR); GUIMARD, Denis, F-75013 Paris (FR); LINCOT, Daniel, F-92160 Antony (FR); GUILLEMOLES, Jean-François, F-75013 Paris (FR); GRAND, Pierre-Philippe, F-92500 Rueil-Malmaison (FR)
(74) Mandataire: Cabinet Plasseraud
(86) Numéro de dépôt international: PCT/FR2003/003608
(87) Numéro de publication internationale: WO 2004/067809

(56) Documents cités:
- US-A- 4 253 919
- US-A- 4 687 559
- US-A- 5 071 568
- US-A- 5 510 040
- KURANOUCHI S ET AL: "Study of one-step electrodeposition condition for preparation of CuIn(Se,S)2 thin films" SOLAR ENERGY MATERIALS AND SOLAR CELLS, ELSEVIER SCIENCE PUBLISHERS, AMSTERDAM, NL, vol. 50, no. 1-4, 1998, pages 31-36, XP004102488 ISSN: 0927-0248
- GUILLEN C ET AL: "CATHODIC ELECTRODEPOSITION OF CUINSE2 THIN FILMS" THIN SOLID FILMS, ELSEVIER-SEQUOIA S.A. LAUSANNE, CH, vol. 195, no. 1 / 2, 1991, pages 137-146, XP000177084 ISSN: 0040-6090
- YAMAMOTO A ET AL: "Composition control of electrodeposited Cu-In-Se layers for thin film CuInSe2 preparation" SOLAR ENERGY MATERIALS AND SOLAR CELLS, ELSEVIER SCIENCE PUBLISHERS, AMSTERDAM, NL, vol. 50, no. 1-4, 1998, pages 25-30, XP004102487 ISSN: 0927-0248

## Description

La présente invention concerne la fabrication de semiconducteurs de type I-III-VI₂ en couches minces, notamment pour la conception de cellules solaires.

Les composés I-III-VI₂ de type CuInₓGa₍₁₋ₓ₎Se_{y}S_{(2-y)} (où x est sensiblement compris entre 0 et 1 et y est sensiblement compris entre 0 et 2) sont considérés comme très prometteurs et pourraient constituer la prochaine génération de cellules photovoltaïques en couches minces. Ces composés ont une largeur de bande interdite directe comprise entre 1,05 et 1,6 eV qui permet une forte absorption des radiations solaires dans le visible.

Les rendements records de conversion photovoltaïque ont été obtenus en préparant des couches minces par évaporation sur de petites surfaces. Cependant l'évaporation est difficile à adapter à l'échelle industrielle en raison de problèmes de non-uniformité et de faible utilisation des matières premières. La pulvérisation cathodique (méthode dite de "sputtering") est mieux adaptée aux grandes surfaces mais elle nécessite des équipements sous vide et des cibles de précurseurs très coûteux.

Il existe donc un réel besoin pour des techniques alternatives à faible coût et à pression atmosphérique. La technique de dépôt de couches minces par électrochimie, en particulier par électrolyse, se présente comme une alternative très séduisante. Les avantages de cette technique de dépôt sont nombreux et notamment les suivants :
- dépôt à température et pression ambiantes dans un bain d'électrolyse,
- possibilité de traiter de grandes surfaces avec une bonne uniformité,
- facilité de mise en oeuvre,
- faible coût d'installation et des matières premières (pas de mise en forme particulière, taux d'utilisation élevé des matières), et
- grande variété des formes possibles de dépôt, due à la nature localisée du dépôt sur le substrat.

Malgré de nombreuses recherches dans cette voie, les difficultés rencontrées ont porté sur le contrôle de la qualité des précurseurs électrodéposés (composition et morphologie) et sur l'efficacité du bain d'électrolyse après plusieurs dépôts successifs.

Un but de la présente invention est de proposer un procédé de fabrication de couches minces d'un composé I-III-VI_{y} (où y est voisin de 2) par électrolyse, qui assure la stabilisation et la reproductibilité des conditions de dépôt.

Un but sous-jacent est de pouvoir effectuer sur de grandes surfaces un nombre important de dépôts successifs de couches minces ayant la morphologie et la composition souhaitées.

Un autre but de la présente invention est de proposer un procédé de fabrication de couches minces du composé I-III-VI_{y}, qui assure une durée de vie satisfaisante du bain d'électrolyse, ainsi qu'une régénération efficace des matières premières consommées pendant l'électrolyse.

Un autre but de la présente invention est de proposer un procédé de fabrication de couches minces du composé I-III-VI_{y}, qui assure une régénération des matières premières consommées pendant l'électrolyse, sans pour autant déséquilibrer la composition du bain d'électrolyse et réduire alors sa durée de vie.

Elle propose à cet effet un procédé de fabrication d'un composé I-III-VI_{y} en couches minces par électrochimie, où y est voisin de 2 et VI est un élément comprenant du sélénium, du type comprenant les étapes suivantes :
a) prévoir un bain d'électrolyse comprenant du sélénium actif, de degré d'oxydation IV, ainsi qu'au moins deux électrodes, et
b) appliquer une différence de potentiel entre les deux électrodes pour favoriser sensiblement une migration du sélénium actif vers l'une des électrodes et amorcer ainsi la formation d'au moins une couche mince de I-III-VI_{y}.

Le procédé au sens de l'invention comporte en outre une étape c) de régénération du sélénium sous forme active dans ledit bain, pour augmenter une durée de vie dudit bain d'électrolyse.

Ainsi, au sens de la présente invention, on commence par régénérer le bain en sélénium actif avant de le régénérer en élément I (tel que le cuivre) et/ou en élément III (tel que l'indium ou le gallium). En effet, il a été constaté qu'une faible ré-introduction de sélénium actif dans le bain (préférentiellement, un excès d'environ 20% en concentration molaire par rapport à la quantité de sélénium normalement ajoutée) permettait d'obtenir à nouveau sensiblement un même nombre et de mêmes volumes de couches minces que celles obtenues à l'issue de l'étape b).

Avantageusement, à l'issue de l'étape c), on forme au moins une nouvelle couche mince de I-III-VI_{y}.

Ainsi, dans une première réalisation, à l'étape c), on rajoute du sélénium dans le bain pour former un excès de sélénium actif dans le bain.

Dans une autre réalisation, variante ou complémentaire de la première réalisation précitée, à l'étape c), on introduit dans le bain un oxydant du sélénium, pour régénérer du sélénium sous forme active.

Habituellement, le bain d'électrolyse, lorsqu'il vieillit au cours du dépôt, présente des colloïdes de sélénium. Ce sélénium sous forme de colloïdes est de degré d'oxydation 0 et, dans le contexte de la présente invention, n'est pas susceptible de se combiner aux éléments I et III. Avantageusement, si le bain comprend du sélénium sous forme de colloïdes à l'étape b), l'oxydant précité est capable de régénérer le sélénium sous forme de colloïdes, en sélénium sous forme active.

Ainsi, on comprendra que l'on entend par "sélénium sous forme active" du sélénium au degré d'oxydation IV, susceptible d'être réduit à l'électrode sous forme ionique Se²⁻ et de se combiner naturellement aux éléments I et III pour former les couches minces de I-III-VI_{y}, et se distinguant du sélénium de degré d'oxydation 0, par exemple sous forme de colloïdes dans la solution du bain, qui ne se combine pas aux éléments I et III.

Dans une réalisation particulièrement avantageuse, ledit oxydant est de l'eau oxygénée, de préférence en concentration dans le bain d'un ordre de grandeur correspondant sensiblement à au moins cinq fois la concentration initiale en sélénium dans le bain.

L'ajout d'eau oxygénée dans le bain permet alors de régénérer le bain d'électrolyse à très faible coût. De plus, cette régénération s'effectue sans pollution du bain puisqu'un simple dégazage permet de retrouver la constitution initiale du bain.

Dans cette optique où l'on régénère le bain d'électrolyse en limitant sa pollution par les additifs régénérant, on prévoit avantageusement une étape ultérieure à l'étape c), de régénération du bain d'électrolyse par introduction d'oxydes et/ou d'hydroxydes d'éléments I et III.

D'autres avantages et caractéristiques de l'invention apparaîtront à la lecture de la description détaillée ci-après de modes de réalisation donnés à titre d'exemples non limitatifs, ainsi qu'à l'examen des dessins qui l'accompagnent et sur lesquels :
- la figure 1 représente schématiquement une couche mince obtenue par la mise en oeuvre du procédé selon l'invention, et
- la figure 2 représente schématiquement un bain d'électrolyse pour la mise en oeuvre du procédé selon l'invention.

En se référant à la figure 1, des couches CO de diséléniure de cuivre et d'indium sont obtenues à pression et température ambiantes par électrodéposition d'une couche mince de précurseurs de composition et de morphologie adaptée, sur un substrat de verre S recouvert de molybdène MO. On entend par le terme "couche de *précurseurs",* une couche mince de composition globale voisine de CuInSe₂ et directement obtenue après le dépôt par électrolyse, sans traitement ultérieur éventuel.

L'électrodéposition est effectuée à partir d'un bain acide B (figure 2), agité par des pales M, contenant un sel d'indium, un sel de cuivre et de l'oxyde de sélénium dissous. Les concentrations de ces éléments précurseurs sont comprises entre 10⁻⁴ et 10⁻² M. Le pH de la solution est fixé entre 1 et 4.

Trois électrodes An, Ca et REF, dont :
- une électrode de molybdène Ca (pour cathode) sur laquelle se forme la couche mince par électrodéposition,
- et une électrode de référence au sulfate mercureux REF, sont immergées dans le bain B.

La différence de potentiel électrique appliquée à l'électrode de molybdène est comprise entre -0,8 et -1,2 V par rapport à l'électrode de référence REF.

Des couches d'épaisseur comprise entre 1 et 4 microns sont obtenues, avec des densités de courant comprises entre 0,5 et 10 mA/cm².

Dans des conditions définies de composition, d'agitation et de différence de potentiel, il est possible d'obtenir des couches denses, adhérentes, de morphologie homogène et dont la composition est proche de la composition stoechiométrique : Cu (25%), In (25+ε%) et Se (50%), avec une composition légèrement plus riche en indium, comme le montre le tableau I ci-après. On peut ainsi réaliser des dépôts sur des surfaces de 10x10 cm².

On donne ci-après un exemple de réalisation de l'invention.

Un dépôt typique est réalisé à partir d'un bain dont la formulation initiale est la suivante :
[CuSO₄] =1,0.10⁻³ M,
[In₂(SO₄)₃]=3.0.10⁻³ M,
[H₂SeO₃]=1,7.10⁻³ M,
[Na₂SO₄] =0,1 M,
où la notation "M" correspond à l'unité *"mole par litre",* pour un pH de 2,2.

Les précurseurs sont déposés par une réaction cathodique à potentiel imposé, à -1 V par rapport à l'électrode REF. La densité de courant est de -1 mA/cm².

Après chaque électrolyse, la recharge du bain en éléments Cu, In et Se est effectuée sur la base du nombre de coulombs indiqué par une cellule de détection (non représentée) qui compte ainsi le nombre d'ions ayant interagi dans la solution du bain. Cette recharge permet de garder constante la concentration des éléments au cours des électrodépôts successifs. Le pH peut également être réajusté par ajout de soude (telle que NaOH, pour une concentration telle que 1M) mais cette mesure n'est pas systématiquement nécessaire ici, comme on le verra plus loin.

Dans ces conditions, on constate habituellement qu'après une indication de 500±100 Coulombs dans une solution d'un litre (correspondant à l'électrodépôt de 4 à 5 couches minces de 25 cm² ayant une épaisseur de 2 *µ*m), un décollement partiel ou total des couches de CuInSe₂ apparaît systématiquement.

Selon l'invention, ce décollement, disparaît par régénération du bain en sélénium, avant même de régénérer les éléments Cu et In.

Il convient ici de distinguer le sélénium actif de degré d'oxydation IV, noté habituellement Se(IV), du sélénium inactif, de degré d'oxydation 0, que l'on observe généralement sous la forme de colloïdes dans le bain d'électrolyse et noté habituellement Se(0).

On indique que le sélénium actif Se(IV) est seul susceptible d'être réduit à l'électrode Ca sous la forme ionique Se²⁻ et de se combiner, sous cette forme, aux éléments Cu et In pour former les couches minces de CuInSe₂.

On indique aussi qu'il existe deux réactions compétitives pendant l'électrolyse : le sélénium introduit dans le bain peut se transformer à l'électrode :
- soit en Se²⁻ favorable à la formation des couches minces comme indiqué ci-avant,
- soit en Se(0) sous forme de colloïdes, ce qui est défavorable à la formation des couches minces, notamment parce que les colloïdes posent des problèmes à l'interface entre le substrat (ou la couche MO de molybdène ici) et la couche mince de Cu-In-Se en formation.

Avantageusement, on effectue une régénération en excès de Se(IV) dans le bain. A cet effet, on ajoute de l'oxyde de sélénium dissous dans le bain d'électrolyse pour retarder le vieillissement du bain. En pratique, pour une couche mince formée et 115 Coulombs passés dans la solution, il faut théoriquement ajouter 1,8.10⁻⁴ M de [H₂SeO₃] à la solution pour retrouver une concentration initiale en sélénium de 1,7.10⁻³ M. Un ajout du double de cette quantité (soit 3,6.10⁻⁴ M et donc un excès de 1,8.10⁻⁴ M de [H₂SeO₃]), au cinquième dépôt, permet d'obtenir à nouveau des couches adhérentes. Ces couches minces ont la composition (tableau I) et la morphologie souhaitée. Une surrégénération de 3,6.10⁻⁴ M permet ainsi d'obtenir un cycle de 4 à 5 couches d'adhérence satisfaisante avant d'observer de nouveaux problèmes de décollement. Après chaque cycle de décollement, le renouvellement de cette opération permet d'obtenir des couches adhérentes.

En variante ou en complément de cette opération, on utilise un oxydant permettant de ré-oxyder le sélénium sous la forme Se(0), pour obtenir du sélénium sous la forme Se(IV). A cet effet, on utilise préférentiellement de l'eau oxygénée H₂O₂, en mettant en large excès H₂O₂ dans la solution (concentration de l'ordre de 10⁻² M, préférentiellement voisine de 4.10⁻² M). Les couches redeviennent adhérentes pour 4 à 5 dépôts successifs de couches minces, puis se décollent à nouveau. Le renouvellement de cette opération permet aussi d'obtenir à nouveau des couches adhérentes. Avantageusement, on a observé que l'ajout d'eau oxygénée permet en outre d'obtenir des couches minces de morphologie relativement plus lisse.

On remarque ainsi une grande similitude des effets que procurent une surrégénération en Se(IV) et l'ajout de H₂O₂ dans la solution. On indique en outre que d'autres types d'oxydant que l'eau oxygénée, notamment de l'ozone O₃, peuvent être utilisés pour augmenter la durée de vie des bains.

La composition (tableau I) et la morphologie des couches est sensiblement la même, que l'on ait rajouté de l'eau oxygénée dans le bain ou que l'on ait effectué une régénération de sélénium (IV).

**Tableau I : Analyse comparative de la composition des couches minces de CuInSe₂ électrodéposées en fonction d'une surrégénération en excès de sélénium Se(IV) et d'un ajout d'eau oxygénée.**

| | **Cu (%)** | **In (%)** | **Se (%)** |
|---|---|---|---|
| **Premier dépôt** | 21,4 | 27,5 | 51 |
| **Ajout d'H₂O₂** | 22,9 | 25 | 52 |
| **Régénération en excès de Se(IV)** | 21,4 | 28,8 | 49,7 |

L'ajout d'eau oxygénée ou la régénération en excès en Se(IV) permettent d'accroître considérablement le nombre de couches pouvant être déposées avec un bain. Un tel recyclage du bain permet de consommer intégralement, par électrolyse, les éléments introduits, et plus particulièrement l'indium, ce qui permet de réduire de façon particulièrement avantageuse les coûts de fabrication des précurseurs, notamment par rapport aux méthodes d'évaporation ou de *sputtering.*

On indique que, selon aspect avantageux de la régénération du bain au sens de l'invention, on ajoute en outre des oxydes ou des hydroxydes de cuivre et/ou d'indium pour régénérer le bain d'électrolyse de CuInSe₂ en cuivre et/ou en indium.

Par exemple, en ajoutant dans le bain les oxydes de cuivre CuO et d'indium In₂O₃, on forme les réactions (1) et (2) suivantes :

CuO + H2O → Cu²⁺ + 2OH⁻ (1)

(1/2)In₂O₃ + (3/2)H₂O → In³⁺ + 3OH⁻ (2)

En revanche, s'il était ajouté les composés CuSO₄ et In₂(SO₄)₃, le bain serait pollué en ions sulfate SO₄²⁻.

En outre, la réaction de formation du CuInSe₂ à la cathode s'écrit :

Cu²⁺ + In³⁺ + 2H₂SeO₃ + 8H⁺ + 13e⁻→ CuInSe₂ + 6H₂O (3)

où e- correspond à la notation d'un électron, tandis qu'à l'anode, on a la réaction suivante :

(13/2) H₂O → 13H⁺ + (13/4) O₂ + 13e⁻ (4)

pour respecter l'équilibre des charges.

On constate alors, selon un autre avantage que procure l'ajout d'oxydes de Cu et In, que l'écart de cinq ions H⁺ excédentaires d'après les équations (3) et (4) est compensé par les cinq ions OH- introduits par les réactions (1) et (2). On comprendra ainsi que l'ajout d'oxydes de Cu et In permet en outre de stabiliser le pH de la solution et de se passer de l'ajout de soude comme indiqué ci-avant.

On indique en outre que l'ajout d'hydroxydes Cu(OH)₂ et In(OH)₃ produit les mêmes effets, les réactions (1) et (2) devenant simplement :

Cu(OH)₂ → Cu²⁺ + 2OH⁻ (1')

In(OH)₃ → In³⁺ + 3OH⁻ (2')

On assure ainsi une durabilité et une stabilité des bains d'électrodéposition de composés I-III-VI_{y} tels que Cu-In-Se_{y} (avec y voisin de 2) par ajout d'agents qui n'affectent pas la qualité des couches. La couche de précurseurs électrodéposés contient les éléments en composition proche de la stoechiométrie I-III-VI₂. Les compositions et la morphologie sont contrôlées lors de l'électrolyse. Ces agents (excès de Se(IV) ou H₂O₂) peuvent aisément être utilisés pour tout type de bain d'électrolyse permettant l'électrodéposition de systèmes I-III-VI tels que Cu-In-Ga-Al-Se-S.

Les rendements de conversion obtenus (9% sans couche superficielle d'anti-reflet) attestent de la qualité des dépôts obtenus par le procédé selon l'invention.

Bien entendu, la présente invention ne se limite pas à la forme de réalisation décrite ci-avant à titre d'exemple ; elle s'étend à d'autres variantes.

Ainsi, on comprendra que les éléments I et III initialement introduits dans la solution sous la forme CuSO₄ et In₂(SO₄)₃ peuvent avantageusement être introduits plutôt sous la forme d'oxydes ou d'hydroxydes de cuivre et d'indium pour limiter la pollution du bain.

## Revendications

1. Procédé de fabrication d'un composé I-III-VI_{y} en couches minces par électrochimie, où y est voisin de 2 et VI est un élément comprenant du sélénium, du type comprenant les étapes suivantes :
a) prévoir un bain d'électrolyse comprenant du sélénium actif, de degré d'oxydation IV, ainsi qu'au moins deux électrodes, et
b) appliquer une différence de potentiel entre les deux électrodes pour favoriser sensiblement une migration du sélénium actif vers l'une des électrodes et amorcer ainsi la formation d'au moins une couche mince de I-III-VI_{y}, **caractérisé en ce qu'**il comporte en outre une étape
c) de régénération du sélénium sous forme active dans ledit bain, pour augmenter une durée de vie dudit bain d'électrolyse.

2. Procédé selon la revendication 1, **caractérisé en ce que**, à l'étape c), on introduit dans le bain un oxydant du sélénium (Se(0)), pour régénérer du sélénium sous forme active (Se(IV)).

3. Procédé selon la revendication 2, **caractérisé en ce que**, le bain comprenant du sélénium (Se(0)) sous forme de colloïdes à l'étape b), ledit oxydant est agencé pour régénérer le sélénium (Se(0)) sous forme de colloïdes, en sélénium (Se(IV)) sous forme active.

4. Procédé selon l'une des revendications 2 et 3, **caractérisé en ce que** ledit oxydant est de l'eau oxygénée (H₂O₂).

5. Procédé selon la revendication 4, **caractérisé en ce que** la concentration en eau oxygénée ajoutée dans le bain est d'un ordre de grandeur correspondant sensiblement à au moins cinq fois la concentration initiale en sélénium dans le bain.

6. Procédé selon l'une des revendications 1 à 5, **caractérisé en ce que**, à l'étape c), on rajoute du sélénium dans le bain pour former un excès de sélénium actif dans le bain.

7. Procédé selon la revendication 6, **caractérisé en ce que**, pour sensiblement un dixième de la concentration de sélénium à l'étape a) consommée par fabrication d'au moins une couche mince à l'étape b), on ajoute dans le bain, à l'étape c), sensiblement le double de la concentration consommée.

8. Procédé selon l'une des revendications précédentes, **caractérisé en ce que**, à l'issue de l'étape c), on forme au moins une nouvelle couche mince de I-III-VI_{y}.

9. Procédé selon l'une des revendications précédentes, **caractérisé en ce que**, pour la fabrication de couches minces de CuInSe_{y}, le bain comprend à l'étape a), pour une unité de concentration de cuivre dans le bain, environ 1,7 unités de concentration de sélénium actif.

10. Procédé selon l'une des revendications précédentes, **caractérisé en ce qu'**il comporte une étape ultérieure à l'étape c), de régénération du bain d'électrolyse par introduction d'oxydes et/ou d'hydroxydes d'éléments I (CuO; Cu(OH)₂) et III (In₂O₃; In(OH)₃).

## Patentansprüche

1. Verfahren zur Herstellung einer Verbindung I-III-VI_{y} in Dünnschichten für Elektrochemie, worin y ähnlich 2 ist und VI ein Selen umfassendes Element darstellt, das die folgenden Schritte umfasst:
a) Vorsehen eines Elektrolysebades, das aktives Selen der Oxidationsstufe IV umfasst sowie mindestens zwei Elektroden und
b) Anlegen einer Potentialdifferenz zwischen den zwei Elektroden, um eine Bewegung des aktiven Selens in Richtung einer der Elektroden merklich zu fördern und so die Bildung zumindest einer Dünnschicht von I-III-VI_{y} in Gang zu setzen,
**dadurch gekennzeichnet, dass** es weiterhin einen Schritt
c) er Regeneration des Selens in aktiver Form in dem Bad aufweist, um die Lebensdauer des Elektrolysebades zu erhöhen.

2. Verfahren gemäß Anspruch 1, **dadurch gekennzeichnet, dass** man in Schritt c) in das Bad ein Oxidationsmittel für Selen (Se(0)) einträgt, um das Selen in seiner aktiven Form (Se(IV)) zu regenerieren.

3. Verfahren gemäß Anspruch 2, **dadurch gekennzeichnet, dass** das Bad Selen (Se(0)) in kolloidaler Form in Schritt b) umfasst, wobei das Oxidationsmittel zum Regenerieren des Selens (Se(0)) in kolloidaler Form zu Selen (Se(IV)) in aktiver Form eingerichtet ist.

4. Verfahren gemäß einem der Ansprüche 2 und 3, **dadurch gekennzeichnet, dass** das Oxidationsmittel Wasserstoffperoxid (H₂O₂) darstellt.

5. Verfahren gemäß Anspruch 4, **dadurch gekennzeichnet, dass** die Konzentration des in das Bad gegebenen Wasserstoffperoxids in der Größenordnung ist, die etwa wenigstens 5 mal der Anfangskonzentration des Selens in dem Bad entspricht.

6. Verfahren gemäß einem der Ansprüche 1 bis 5, **dadurch gekennzeichnet, dass** man in Schritt c) Selen in das Bad zum Bilden eines Überschusses an aktivem Selen in dem Bad hinzufügt.

7. Verfahren gemäß Anspruch 6, **dadurch gekennzeichnet, dass** man für etwa ein Zehntel der Konzentration des in Schritt a) verbrauchten Selens zur Herstellung wenigstens einer Dünnschicht in Schritt b) in Schritt c) etwa das doppelte der verbrauchten Konzentration in das Bad gibt.

8. Verfahren gemäß einem der vorangehenden Ansprüche, **dadurch gekennzeichnet, dass** man nach Schritt c) zumindest eine neue Dünnschicht I-III-VI_{y} bildet.

9. Verfahren gemäß einem der vorangehenden Ansprüche, **dadurch gekennzeichnet, dass** für die Herstellung der Dünnschicht CuInSe_{y} das Bad in Schritt a) für eine Konzentrationseinheit Kupfer in dem Bad ungefähr 1,7 Konzentrationseinheiten aktiven Selens umfasst.

10. Verfahren gemäß einem der vorangehenden Ansprüche, **dadurch gekennzeichnet, dass** es einen weiteren Schritt nach Schritt c) zur Regeneration des Elektrolysebades durch Einführen von Oxiden und/oder Hydroxiden der Elemente I (CuO; Cu(OH)₂) und III (In₂O₃; In(OH)₃) aufweist.

## Claims

1. A method of producing a I-III-VI_{y} compound in thin film form by electrochemistry, in which y is close to 2 and VI is an element comprising selenium, of the type comprising the following steps:
a) of providing an electrolysis bath comprising active selenium, in oxidation state IV, and at least two electrodes; and
b) of applying a potential difference between the two electrodes in order to substantially promote migration of the active selenium toward one of the electrodes and thus initiate the formation of at least one thin film of I-III-VIy,
**characterized in that** it furthermore includes a step c) of regenerating the selenium in active form in said bath, in order to increase the lifetime of said electrolysis bath.

2. The method as claimed in claim 1, **characterized in that**, at step c), an oxidizing agent for selenium (Se(0)) is introduced into the bath in order to regenerate selenium in active form (Se(IV)).

3. The method as claimed in claim 2, **characterized in that**, when the bath contains selenium in colloid form (Se(0)) at step b), said oxidizing agent is designed to regenerate the selenium in colloid form (Se(0)) to selenium in active form (Se(IV)).

4. The method as claimed in either of claims 2 and 3, **characterized in that** said oxidizing agent is hydrogen peroxide (H₂O₂).

5. The method as claimed in claim 4, **characterized in that** the concentration of hydrogen peroxide added to the bath is of the order of magnitude corresponding substantially to at least five times the initial selenium concentration in the bath.

6. The method as claimed in one of claims 1 to 5, **characterized in that**, at step c), selenium is added to the bath in order to form an excess of active selenium in the bath.

7. The method as claimed in claim 6, **characterized in that**, for substantially one tenth of the concentration of selenium at step a) consumed by producing at least one thin film at step b), substantially twice the consumed concentration is added to the bath at step c).

8. The method as claimed in one of the preceding claims, **characterized in that**, after step c), at least one new thin film of I-III-VI_{y} is formed.

9. The method as claimed in one of the preceding claims, **characterized in that**, to produce thin CuInSe_{y} films, the bath comprises, at step a), for one unit of concentration of copper in the bath, about 1.7 units of concentration of active selenium.

10. The method as claimed in one of the preceding claims, **characterized in that** it includes a step after step c), of regenerating the electrolysis bath by introducing oxides and/or hydroxides of elements I (CuO; Cu(OH)₂) and III (In₂O₃; In (OH)₃).
